# EUROPÄISCHE PATENTSCHRIFT

(11) **EP 1 379 709 B1**
(45) Veröffentlichungstag und Bekanntmachung des Hinweises auf die Patenterteilung: **01.06.2005**
(21) Anmeldenummer: 02704757.0
(22) Anmeldetag: 14.03.2002
(51) Int. Cl.: C23C 4/12, C23C 24/04, B61F 15/00, F16C 33/14

(54) **VERFAHREN ZUR VERMEIDUNG VON PRESSSITZSCHÄDEN AN RADSÄTZEN, INSBESONDERE AN RADSÄTZEN VON SCHIENENFAHRZEUGEN**
METHOD FOR PREVENTING PRESS FIT DAMAGES TO WHEELSETS, PARTICULARLY TO WHEELSETS OF RAIL VEHICLES
PROCEDE DESTINE A EVITER DES DEGATS D'AJUSTEMENT FORCE SUR DES ESSIEUX MONTES, NOTAMMENT SUR DES ESSIEUX MONTES DE VEHICULES SUR RAILS

(30) Priorität: 19.04.2001 DE 10119309
(43) Veröffentlichungstag der Anmeldung: 14.01.2004
(73) Patentinhaber: DB Regio AG, 60326 Frankfurt (DE); DB Fernverkehr AG, 60326 Frankfurt (DE); Railion Deutschland AG, 55116 Mainz (DE)
(72) Erfinder: KUTTNER, Thomas, 81739 München (DE); STAUDER, Norbert, 74354 Besigheim (DE)
(74) Vertreter: Zinken-Sommer, Rainer
(86) Internationale Anmeldenummer: PCT/EP2002/002837
(87) Internationale Veröffentlichungsnummer: WO 2002/086182

(56) Entgegenhaltungen:
- EP-A- 0 922 786
- DD-A- 152 972
- DE-A- 3 022 826
- DE-A- 3 813 803
- DE-A- 19 935 053
- US-A- 3 632 368
- US-A- 5 282 985
- US-A- 5 927 861
- PATENT ABSTRACTS OF JAPAN vol. 011, no. 241 (M-614), 7. August 1987 (1987-08-07) & JP 62 052217 A (NIPPON TELEGR & TELEPH CORP), 6. März 1987 (1987-03-06)
- PATENT ABSTRACTS OF JAPAN & JP 62 041421 A (ISHIKAWAJIMA HARIMA HEAVY IND), 23. Februar 1987 (1987-02-23)
- PATENT ABSTRACTS OF JAPAN vol. 1999, no. 10, 31. August 1999 (1999-08-31) & JP 11 131257 A (FUJI KIHAN:KK), 18. Mai 1999 (1999-05-18)
- PATENT ABSTRACTS OF JAPAN vol. 2000, no. 12, 3. Januar 2001 (2001-01-03) & JP 2000 239829 A (SUMITOMO METAL MINING CO LTD), 5. September 2000 (2000-09-05)
- PATENT ABSTRACTS OF JAPAN vol. 2000, no. 09, 13. Oktober 2000 (2000-10-13) & JP 2000 178720 A (SUMITOMO METAL MINING CO LTD), 27. Juni 2000 (2000-06-27)

## Beschreibung

Die Erfindung betrifft eine Verfahren zur Vermeidung von Presssitzschäden an Radsätzen, insbesondere an Radsätzen von Schienenfahrzeugen.

Am Radsatz von Schienenfahrzeugen wird die überwiegende Anzahl der Verbindungen zwischen Radsatzwelle und Rad als Längspressverband ausgeführt. In der Instandhaltung von Radsätzen ist ein mehrmaliges Lösen und Neufügen der Pressverbände notwendig. Dabei treten oft Pressschäden in Gestalt von Längsriefen, Kaltverschweißungen und Oberflächenbeschädigungen bis hin zur Unbrauchbarkeit der Radsatzwelle auf. Radsitze mit Pressschäden müssen überarbeitet werden, um eine weitere Verwendung der Radsatzwellen zu ermöglichen. Das Bearbeiten der Radsitze verursacht jedoch Fertigungskosten und verringert durch die Bearbeitung den Durchmesser der Welle. Durch mehrmalige Bearbeitung des Radsitzes wird das zulässige Grenzmaß des Durchmessers erreicht und die Radsatzwelle wird vorzeitig unbrauchbar.

Aus DD-PS 1 52 972 kann zum Stand der Technik entnommen werden, dass bei Längspressverbänden Molybdändisulfidpaste zur Verhinderung fortschreitender Passungsrostbildung mit teilweisem Erfolg zur Anwendung gebracht wurde. Molybdändisulfidpulver soll auch bei Quer- und Längspressverbindungen die Passungsrostbildung mit geringem Erfolg verhindern. Das Patent selbst sieht vor, dass Passflächen einer Wellen-Nabenverbindung mit aus einer chemischen Verbindung des Grundwerkstoffes bestehenden nicht-metallischorganischen Schichten versehen sind. In diese können auch temporäre Korrosionsschutzmittel eingelagert werden. Dadurch soll Passungsrost verhindert und der Haftwert zwischen den Passflächen erhöht werden.

Weiterhin ist es seit längerer Zeit bekannt, die Wellen durch Metallspritzen mit Molybdän zu beschichten. Der Vorteil der besseren Gleitfähigkeit wird allerdings mit einem hohen Fertigungsaufwand und einer Schwächung der Welle erkauft.

In der Praxis zeigt sich, dass die Metallspritzschichten oft nicht ausreichend haften und unter Betriebsbeanspruchungen zum Ablösen neigen. Außerdem tritt in den Naben Passungsrost auf.

In DE-OS 23 46 144 wird eine Leichtmetallscheibe mit Stahlbandage durch einen konischen Sitz mit Zweikomponentenkleber verbunden. Nach DE-OS 23 61 891 kommt eine Buchse zum Einsatz, die weicher als die Welle ist und in die Radnabe eingeschrumpft wird. Diese Kombination wird wiederum auf die Welle aufgeschrumpft.
In DE-OS 23 54 206 wird eine Klebschrumpfverbindung vorgestellt. Nach DE-OS 23.62 434 haben die Vollräder eine spezielle Formgebung, so dass bei einem Press- oder Schrumpfsitz Wärmeeintragungen durch die Klotzbremse bis über 300° C keine Spurmaßänderungen bzw. Lockerungen der Scheiben bewirken.

In DE-OS 23 63 403 ragt bei einer normalen Pressung die Nabe über den Weltensitz hinaus, so dass an dieser Stelle eine elastische Masse gegen das Eindringen von Feuchtigkeit eingebracht werden kann.

Im EP 223759 A1 wird ein Verfahren zur Herstellung von Oberflächen für mehrfach verwendbare Längssitzverbindungen erläutert.

Die härtbaren Stahlwellen weisen parallele in axialer Richtung, d. h. in Presskraftrichtung verlaufende Härtespuren, insbesondere Laserhärtespuren der Festphase mit einem Martensitgefüge auf.

Durch die gehärteten Flächen soll die Reibung in axialer Richtung, um den Pressvorgang zu erleichtern, verringert werden, während die Reibung in radialer Richtung durch leichtes Eindringen der Härtespuren in die Nabenoberfläche erhöht werden soll.

In DE-OS 26 35 608 wird schließlich der klassische Presssitz der Radsätze verlassen und auf eine Befestigung mit Schrauben, auch für andere Konstruktionsteile der Welle übergegangen.

Bei diesen Lösungen bleiben jedoch die Nachteile des Fressens, d. h. erhebliche Beschädigungen der Oberflächen infolge des Auftretens starker Festkörperreibung bei Pressitzen weitgehend bestehen. Eine Schmierung ist bei den hier wirkenden hohen Drücken nur begrenzt wirksam, weil der Schmierstoff-Film durchbrochen wird.

Der Einsatz nicht metallisch-organischer Schichten ist nicht auf eine Reibungsreduzierung beim mehrfachen Fügen und Lösen von Längspressverbindungen ausgelegt.

Es findet weiterhin, wenn auch z. T. mit gehärteten Flächen, eine Reibung von Stahl auf Stahl bzw. auf Stahlguss statt, ohne eine Gleitschicht einzubringen und dem Passungsrost wirksam entgegenzutreten.

Bei konischen Sitzen mit Zweikomponentenklebern besteht das Risiko des Lösens der Verbindung, insbesondere bei höheren Wärmeeintragungen.

Eine zusätzliche Buchse einzusetzen bedeutet erhöhten Fertigungsaufwand, wobei die Fressneigungen nicht beseitigt sind.

Bei Klebschrumpfverbindungen besteht das Risiko extremer Abpresskräfte mit anschließendem Fressen.

Bekannt ist ein Verfahren zur Optimierung von geschmierten gleit- und/oder verschleißbeanspruchten sowie druckstatisch oder druckdynamisch arbeitenden sowie durch Zwischenlagen von festen, flüssigen oder gasförmigen Stoffen im Betriebsfall getrennt bewegten festen Flächen, wobei die gerasterten Profilflächen durch Implantation mit beliebigen lonen in ihrem chemisch - physikalischen Aufbau geändert werden (DE 30 22 826 A1). Durch den Beschuss mit verschiedenen Metallionen auf das Substrat werden Metall-Legierungen oder intermetallische Verbindungen erzeugt. Das Verfahren bezieht sich auf einen Anwendungsfall, der auf getrennt bewegte feste Flächen gerichtet ist. Dies sind sogenannte Gleitlager, wobei die Gleitung auf einem Flüssigkeitspolster stattfindet. Die Relativgeschwindigkeiten dieser beiden Lagerpartner liegen um mehrere Größenordnungen über dem Fügeverband Welle-Nabe von Radsätzen. Der Anpressdruck liegt bei dieser Anwendung aufgrund von völlig anderen physikalischen Verhältnissen wiederum um Größenordnungen unter dem Fügeverband Welle-Nabe. Darüber hinaus ist das Ziel dieser Lösung eine Verminderung des Einlaufverhaltens von Gleitlagern im Bereich der sogenannten Mischreibung. Die Ergebnisse sind mit denen bei Radsätzen nicht vergleichbar.

Aus DE 38 13 803 A1 ist ein Schichtwerkstoff oder ein Schichtwerkstück und ein Verfahren zu seiner Herstellung bekannt, bei dem auf der Oberfläche einer festen Trägerschicht eine Funktionsschicht, insbesondere eine Gleitschicht aufgebracht wird. Die Schicht wird mittels des bekannten Luftplasmaspritzens aufgebracht. Dabei ist zu beachten, dass beim Luftplasmaspritzen im Unterschied zum Plasma-Ionenimplantationsverfahren ein Draht oder Pulver in einer Plasmaflamme aufgeschmolzen wird und auf der Werkstückoberfläche erstarrt.

Die Spritzschichten haben eine Dicke im Bereich mehreren 100 Mikrometern und gehen durch das angewandte Verfahren des Aufspritzens keine chemische Bindung mit dem Grundwerkstoff ein.

Schlussendlich ist aus DE 199 35 053 C2 ein Verfahren zum Bilden eines Filmes aus ultrafeinen Teilchen bekannt, bei dem durch einfaches Beschichten in einer Vakuumkammer ein Substrat auf eine Oberfläche aufgebracht wird. Das Verfahren funktioniert definitiv unter Atmosphärenbedingungen nicht. Eine Implantierung von Teilchen auf einer Oberfläche erfolgt nicht. Auch bei diesem Verfahren erfolgt die Einstellung der Oberflächenmikrotopographie nicht durch eine mechanische Bearbeitung.

Der Erfindung liegt die Aufgabe zugrunde, ein Verfahren zu entwickeln, welches arbeitsplatz- und umweltfreundlich, sowie energie- und kostengünstig die Radsitze vor Pressschäden schützt. Dieses Verfahren soll sich in die bestehende Instandhaltungstechnologie einfügen sowie ohne konstruktive Änderungen der Radsatzbauarten (Übermaße) und des Fügeverfahrens nach UIC 813 auskommen. Weiterhin soll das Verfahren eine mit den gegenwärtig angewendeten Fertigungs- und Fügeverfahren vergleichbar hohe Sicherheit gegen Dauerbrüche sowie vergleichbar hohe Übertragungsfähigkeit für Kräfte und Momente bieten.

Dies wird erfindungsgemäß dadurch erreicht, dass
- vorab in mindestens einem Schritt die Radsatzwelle in ihrem zylindrischen sowie kegelförmigen Endbereich längsgedreht oder - geschliffen und
- der entstandene Übergang geglättet und/oder abgerundet wird, so dass die
- Behandlung der Oberfläche der Radsatzwelle mittels eines Plasma-Ionenimplantationsverfahrens in derart durchgeführt wird, dass unter Atmosphärendruck durch ein reaktionsfähiges Gas als Trägergas aufweisendes kaltes Plasma ein, den Reibungskoeffizienten reduzierendes sulfidhaltiges Pulver, auf die rotierende Radsatzwelle aufgebracht wird.

Das Fügen des Radsatzes erfolgt dabei im Längspressverfahren.

Das mittels Plasma-Ionenimplantationsverfahren auf die Oberfläche der Radsatzwelle aufgebrachte Pulver, insbesondere sulfidhaltige Pulver wird in einer Gleitschichtdicke im einstelligen Mikrometerbereich, vorzugsweise von 50 nm bis > 2 µm aufgebracht.

Durch das Längsdrehen der Oberfläche der Radsatzwelle wird eine maximale Oberflächenrauhigkeit von Rₐ = 1,2 µm erreicht.

Die Plasma-Oberflächenbehandlung kann dabei mehrmals im Instandhaltungsprozess durchgeführt werden. Der Festschmierstoff wird auf die rotierende Radsatzwelle mit einem Vorschub von 5 - 50 mm/min., vorzugsweise 10 mm/min. aufgebracht.

Überraschender Weise hat sich gezeigt, dass zwei entgegengesetzte Vorschubrichtungen bei der spanenden Bearbeitung im zylindrischen und im kegelförmigen Endbereich der Radsatzwelle zu einer stark verbesserten Unterdrückung der Pressriefenbildung führt.

Der zylindrische Endbereich der Radsitzes wird mit einem optimiertem Vorschub im ersten Schritt von außen nach innen längsgedreht oder -geschliffen.

Der kegelförmige Endbereich der Radsitzes wird dagegen von innen nach außen längsgedreht oder -geschliffen. Ein entstehender Übergangsbereich wird geglättet und/oder abgerundet.

Die Vorrichtung zur Durchführung des Verfahrens ist dadurch gekennzeichnet, dass die Vorrichtung vorzugsweise eine Drehmaschine ist und die längsgedrehte oder -geschliffene Radsatzwelle des Weiteren in eine Plasmalonenimplantationsanlage eingebunden ist, deren mit reaktionsfähigem Gas als Trägergas gespeiste Plasmaentladung unter Atmosphärendruck ein Festschmierstoff-Pulver auf die Welle aufbringt, wobei die Plasmaentladung vorzugsweise im Winkel von 90° auf die rotierende Welle gerichtet ist.

Die Plasmaentladung ist in einem Abstand von 20 - 80 mm, vorzugsweise 30 mm, von der Radsatzwelle entfernt angeordnet mit einem Vorschub zur Oberfläche der Radsatzwelle versehen, so dass der Plasmastrahl eine größere Fläche bestreichen kann.

Dabei ist die Vorrichtung zur Plasmaentladung vorzugsweise an einem Support einer Drehmaschine oder einer ähnlichen Einrichtung befestigt.
Durch die Plasmabehandlung werden die Festschmierstoff-Partikel in die Oberfläche implantiert und bewirken eine Feststoffschmierung gerade dort, wo der Schmierstofffilm des Presshilfsmittels abreißt. Mit dem verwendeten Reaktionsgas als Trägergas diffundiert dieses bzw. dessen Inhibitoren in die Oberfläche des Radsitzes ein und bewirken über die Härtesteigerung zusätzlich einen erhöhten Werkstoffwiderstand gegen das Auftreten von Pressriefen.

Die Implantation von Festschmierstoffpartikeln und die Eindiffusion von Reaktionsgas findet in Nano-/Mikrometerbereich in die Oberfläche statt. Somit wird die Dauerfestigkeit des Radsitzes nicht verringert.

An das Plasma-Ionenimplantieren anschließend wird der Radsatz im Längspressverfahren unter Verwendung vorzugsweise einer Molybdändisulft-Paste als Presshilfsmittel gefügt.
Im Pressvorgang wird durch die Vorbehandlung ein Haftbeiwert gegen Lösen in Längsrichtung ν_{II} von max. 0,15 und ein Haftbeiwert gegen Rutschen νᵣₗ, von max. 0,12 erzielt.
Im Instandhaltungsprozess kann die lonen-Implantationsanlage aufgrund von kurzen Behandlungszeiten (Minutenbereich) sowie geringem Platz- und Energiebedarf in den Fertigungsprozess integriert werden. Es ist möglich, das Plasma-Ionenimplantieren zu wiederholen, wenn im Instandhaltungsprozess z. B. eine Durchmesseranpassung des Radsitzes notwendig wird. Ebenso kann das Verfahren gleichermaßen in Neufertigung und Instandhaltung angewendet werden.
Zur arbeitsplatz- und umweltfreundlichen Charakeristik der erfindungsgemäßen Vorrichtung trägt die Verwendung nichttoxischer Gase, die sehr geringe Geräuschentwicklung der Plamaimplantationsanlage, die Vermeidung von aufwändigen elektrischen Schutzmaßnahmen und der Verzicht auf spezielle Vorrichtungen zur industrieüblichen Absicherung des 230/400 V-Netzes bei.

Anhand eines Ausführungsbeispieles soll nachfolgend die Erfindung näher erläutert werden.

Dabei zeigen:
- Fig. 1- die Vorrichtung zum Aufbringen der Plasma-Gleitschicht auf die Radsatzwelle im Längsschnitt
- Fig. 2 - die Entstehung von Adhäsionsriefen.

Mittels des Plasma-Ionenimplantierens wurden die Radsitze einer Radsatzwelle behandelt, wobei die Plasma-Implantationsanlage auf dem Support einer Drehmaschine befestigt war. Die Presssitzübermaße wurden so gewählt, dass ein Radsitz die untere Grenze und ein Radsitz die obere Grenze der zulässigen Presssitzübermaße nach UIC 813 verkörperte.

Zwischen der Anode (1) und der Kathode (2) der Plasmaentladung wird dabei durch eine frequente Hochspannung das Trägergas mit den Festschmierstoff-Partikeln (3) vermischt und in einen ionisierten Kalt-Plasmazustand überführt. Das ionisierte Reaktionsgas-Plasma (5) wird auf den Radsitz (6) der rotierenden Radsatzwelle (7) gelenkt. Durch die Translationsbewegung der Plasmaentladung wird die gesamte Oberfläche des Radsitzes behandelt.
Nach dem Plasma-Ionenimplantieren wurden die Räder unter Produktionsbedingungen auf einer Radsatzpresse aufgepresst und nach 48 Stunden ohne Ölweitungsverfahren abgepresst. Insgesamt wurden die Radsitze achtmal gefügt und gelöst, ohne dass Pressriefen auftraten.

Zum Nachweis der Dauerfestigkeit wurde der Radsatz auf einem Rollprüfstand 10 Millionen Überrollungen mit einer Radaufstandskraft von 170 kN und Querkraft von 60 kN unterworfen. Während des Versuches traten keine Risse und keine bleibende Verschiebung des Rades auf.

## Patentansprüche

1. Verfahren zur Vermeidung von Presssitzschäden an Radsätzen, insbesondere an Radsätzen von Schienenfahrzeugen, wobei eine Behandlung der Oberfläche einer Radsatzwelle durchgeführt und der Radsatz gefügt wird,
**gekennzeichnet dadurch, dass**
- vorab in mindestens einem Schritt die Radsatzwelle in ihrem zylindrischen sowie kegelförmigen Endbereich längsgedreht oder - geschliffen und
- der entstandene Übergang geglättet und/oder abgerundet wird, so dass die
- Behandlung der Oberfläche der Radsatzwelle mittels eines Plasma-Ionenimplantationsverfahrens in derart durchgeführt wird, dass unter Atmosphärendruck durch ein reaktionsfähiges Gas als Trägergas aufweisendes kaltes Plasma ein, den Reibungskoeffizienten reduzierendes sulfidhaltiges Pulver, auf die rotierende Radsatzwelle aufgebracht wird.

2. Verfahren nach Anspruch 1, **gekennzeichnet dadurch, dass** das Fügen des Radsatzes im Längspressverfahren durchgeführt wird.

3. Verfahren nach Anspruch 1 und 2, **gekennzeichnet dadurch, dass** die Plasma-Behandlung mehrmals im Instandhaltungsprozess der Radsatzwelle durchgeführt wird.

4. Verfahren nach Anspruch 1 - 3, **gekennzeichnet dadurch, dass** die Festschmierstoff-Partikel durch den Plasmastrahl ionisiert auf die Oberfläche der rotierenden Radsatzwelle mit einem Vorschub von 5 - 50 mm/min., vorzugsweise 10 mm/min., aufgebracht werden.

5. Verfahren nach Anspruch 1 - 4, **gekennzeichnet dadurch, dass** in einem ersten Schritt der zylindrische Bereich des Radsitzes mit geringem Vorschub von 5 - 50 mm/min. von außen nach innen längsgedreht oder - geschliffen wird.

6. Verfahren nach Anspruch 1 - 5, **gekennzeichnet dadurch, dass** in einem zweiten Schritt der kegelförmige Endbereich der Radsitzes mit geringem Vorschub von innen nach außen längsgedreht oder - geschliffen wird.

7. Verfahren nach Anspruch 1 - 6, **gekennzeichnet dadurch, dass** der Übergang zwischen zylindrischem Bereich des Radsitzes und kegelförmigem Endbereich bedarfsgerecht verrundet wird.

8. Vorrichtung zur Durchführung des Verfahrens zur Vermeidung von Presssitzschäden an Radsätzen, insbesondere an Radsätzen von Schienenfahrzeugen, wobei eine Radsatzwelle drehbar in einer Vorrichtung gelagert ist, **gekennzeichnet dadurch, dass** die Vorrichtung eine Drehmaschine ist und die längsgedrehte oder -geschliffene Radsatzwelle des Weiteren in eine Plasma-Ionenimplantationsanlage eingebunden ist, deren mit reaktionsfähigem Gas als Trägergas gespeiste Plasmaentladung unter Atmosphärendruck ein Festschmierstoff-Pulver auf die Welle aufbringt, wobei die Plasmaentladung vorzugsweise im Winkel von 90° auf die rotierende Welle gerichtet ist.

9. Vorrichtung nach Anspruch 8, **gekennzeichnet dadurch, dass** die Plasmalonenimplantationsanlage in einem Abstand von 20 - 80 mm, vorzugsweise von 30 mm, zur Radsatzwelle angeordnet ist.

10. Vorrichtung nach Anspruch 8 und 9, **gekennzeichnet dadurch, dass** die rotierende Radsatzwelle zur Plasmaentladung mit einem Vorschub versehen ist.

11. Vorrichtung nach Anspruch 8 - 10, **gekennzeichnet dadurch, dass** die Plasmaentladung auf dem Support der vorzugsweise zu benutzenden Drehmaschine befestigt ist.

12. Vorrichtung nach Anspruch 10 - 11, **gekennzeichnet dadurch, dass** die verwendeten Werkstoffe und Gase nicht gesundheitsgefährdend, nicht feuergefährlich, nicht explosiv und nicht arbeitsplatzbelastend sind.

13. Vorrichtung nach Anspruch 10 - 12, **gekennzeichnet dadurch, dass** keine zur industrieüblichen Absicherung erforderlichen Vorrichtungen für das 230/400 V-Netz notwendig sind.

## Claims

1. A method for preventing interference fit damages on wheelsets, particularly on wheelsets of rail vehicles, wherein a treatment of the surface of a wheelset axle is carried out and the wheelset is joined,
**characterized in that**
- the wheelset axle initially is longitudinally turned or longitudinally ground in its cylindrical as well as its conical end region in at least one step and
- the thusly created transition is smoothed out and/or rounded such that the
- treatment of the surface of the wheelset axle can be carried out by means of a plasma ion implantation method, in which a powder that contains sulfide and reduces the coefficient of friction is applied onto the rotating wheelset axle under atmospheric pressure by means of a cold plasma that contains a reactive gas as the carrier gas.

2. The method according to Claim 1, **characterized in that** the wheelset is joined by means of longitudinal pressing.

3. The method according to Claims 1 and 2, **characterized in that** the plasma treatment is carried out several times in the maintenance process of the wheelset axle.

4. The method according to Claims 1-3, **characterized in that** the solid lubricant particles are applied in an ionized fashion onto the surface of the rotating wheelset axle by the plasma jet with a feed rate of 5-50 mm/min, preferably 10 mm/min.

5. The method according to Claims 1-4, **characterized in that** the cylindrical region of the wheel seat is longitudinally turned or longitudinally ground from the outside toward the inside with a slow feed rate between 5-50 mm/min in a first step.

6. The method according to Claims 1-5, **characterized in that** the conical end region of the wheel seat is longitudinally turned or longitudinally ground from the inside toward the outside with a slow feed rate in a second step.

7. The method according to Claims 1-6, **characterized in that** the transition between the cylindrical region of the wheel seat and the conical end region is rounded as required.

8. A device for carrying out the method for preventing interference fit damages on wheelsets, particularly on wheelsets of rail vehicles, wherein a wheelset axle is rotatably supported in a device, **characterized in that** the device consists of a turning machine, and **in that** the longitudinally turned or longitudinally ground wheelset axle is introduced into a plasma ion implantation system, the plasma discharge of which is supplied with a carrier gas in the form of a reactive gas and applies a solid lubricant powder onto the axle under atmospheric pressure, wherein the plasma discharge is preferably directed at the rotating axle at an angle of 90°.

9. The device according to Claim 8, **characterized in that** the plasma ion implantation system is spaced apart from the wheelset axle by a distance between 20-80 mm, preferably 30 mm.

10. The device according to Claims 8 and 9, **characterized in that** the rotating wheelset axle can be advanced toward the plasma discharge.

11. The device according to Claims 8-10, **characterized in that** the plasma discharge is mounted on the support of the preferably utilized turning machine.

12. The device according to Claims 10-11 **characterized in that** the materials and gases used are not unhealthy, non-flammable, non-explosive and workplace-compatible.

13. The device according to Claims 10-12 **characterized in that** no devices for the customary industrial protection of the 230/400 V network are required.

## Revendications

1. Procédé permettant d'éviter les détériorations d'ajustements par presse sur les essieux, notamment sur les essieux de véhicules ferroviaires, un traitement de la surface d'un arbre d'essieu étant réalisé et l'essieu étant assemblé,
**caractérisé en ce que**
- préalablement, au cours d'au moins une étape, l'arbre d'essieu est tourné ou rectifié longitudinalement à son extrémité cylindrique et conique et
- que la transition formée est aplanie et/ou arrondie, de sorte que
- le traitement de la surface de l'arbre d'essieu est réalisé au moyen d'un procédé d'implantation d'ions par plasma de manière à ce que, sous pression atmosphérique, au moyen d'un plasma froid comportant un gaz apte à réaction faisant office de gaz porteur, une poudre contenant du sulfure et réduisant le coefficient de frottement soit appliquée sur l'arbre d'essieu en rotation.

2. Procédé selon la revendication 1, **caractérisé en ce que** l'assemblage de l'essieu est réalisé par procédé de presse longitudinal.

3. Procédé selon les revendications 1 et 2, **caractérisé en ce que** le traitement au plasma est réalisé plusieurs fois dans le processus d'entretien de l'arbre d'essieu.

4. Procédé selon les revendications 1 à 3, **caractérisé en ce que** les particules de graisse solide sont appliquées par le jet plasma sous forme ionisée sur la surface de l'arbre d'essieu en rotation avec une avance de 5 à 50 mm/min., de préférence 10 mm/min.

5. Procédé selon les revendications 1 à 4, **caractérisé en ce que**, au cours d'une première étape, la zone cylindrique de l'ajustement des roues est tournée ou rectifiée longitudinalement de l'extérieur vers l'intérieur avec une faible avance de 5 à 50 mm/min.

6. Procédé selon les revendications 1 à 5, **caractérisé en ce que**, au cours d'une deuxième étape, l'extrémité cylindrique de l'ajustement des roues est tournée ou rectifiée longitudinalement de l'intérieur vers l'extérieur avec une faible avance.

7. Procédé selon les revendications 1 à 6, **caractérisé en ce que** la transition entre la zone cylindrique de l'ajustement des roues et l'extrémité conique sont arrondies en fonction des besoins.

8. Dispositif de réalisation du procédé permettant d'éviter des détériorations liées à la presse sur des essieux, notamment des essieux de véhicules ferroviaires, un arbre d'essieu s'appuyant en rotation dans un dispositif, **caractérisé en ce que** le dispositif est un tour et que l'arbre d'essieu tourné ou rectifié longitudinalement est de plus incorporé dans une installation d'implantation d'ions par plasma, dont le déchargeur de plasma alimenté en gaz apte à la réaction faisant office de gaz porteur applique sous pression atmosphérique une poudre de graisse solide sur l'arbre, le déchargeur de plasma étant orienté de préférence suivant un angle de 90° par rapport à l'arbre en rotation.

9. Dispositif selon la revendication 8, **caractérisé en ce que** l'installation d'implantation d'ions par plasma est disposée à une distance de 20 à 80 mm, de préférence 30 mm, de l'arbre d'essieu.

10. Dispositif selon la revendication 8 ou 9, **caractérisé en ce que** l'arbre d'essieu en rotation est pourvu d'un système d'avance pour le déchargeur de plasma.

11. Dispositif selon les revendications 8 à 10, **caractérisé en ce que** le déchargeur de plasma est fixé sur le support du tour à utiliser de préférence.

12. Dispositif selon les revendications 10 à 11, **caractérisé en ce que** les matériaux et gaz utilisés ne sont pas dangereux pour la santé, ne risquent pas de s'enflammer, ne sont pas explosifs et exigent peu de main d'oeuvre.

13. Dispositif selon les revendications 10 à 12, **caractérisé en ce qu'**il ne nécessite pas de dispositifs de sécurité usuels dans l'industrie pour le réseau 230/400 V.
